# EUROPÄISCHE PATENTSCHRIFT

(11) **EP 1 332 232 B1**
(45) Veröffentlichungstag und Bekanntmachung des Hinweises auf die Patenterteilung: **07.04.2004**
(21) Anmeldenummer: 01969784.6
(22) Anmeldetag: 27.09.2001
(51) Int. Cl.: C21C 7/068, C21C 5/52

(54) **VERFAHREN ZUR ERZEUGUNG NICHTROSTENDER STÄHLE, INSBESONDERE CHROM- UND CHROMNICKELHALTIGER EDELSTÄHLE**
METHOD FOR PRODUCING STAINLESS STEELS, IN PARTICULAR HIGH-GRADE STEELS CONTAINING CHROMIUM AND CHROMIUM-NICKEL
PROCEDE POUR PRODUIRE DES ACIERS INOXYDABLES, NOTAMMENT DES ACIERS SPECIAUX AU CHROME ET AU CHROME-NICKEL

(30) Priorität: 18.10.2000 DE 10051803; 29.03.2001 DE 10115779; 18.07.2001 DE 10134880; 01.08.2001 DE 10137761
(43) Veröffentlichungstag der Anmeldung: 06.08.2003
(73) Patentinhaber: SMS Demag Aktiengesellschaft, 40237 Düsseldorf (DE)
(72) Erfinder: GÖTZINGER, Karl, Reiner, 47445 Repelen (DE); LEMKE, Stefan, 58452 Witten (DE); REICHEL, Johann, 40489 Düsseldorf (DE); ROLLINGER, Bernt, 65232 Taunusstein (DE)
(74) Vertreter: Valentin, Ekkehard
(86) Internationale Anmeldenummer: PCT/EP2001/011190
(87) Internationale Veröffentlichungsnummer: WO 2002/033130

(56) Entgegenhaltungen:
- EP-A- 0 721 990
- EP-A- 0 889 138
- WO-A-95/35394
- DE-A- 19 621 143
- US-A- 2 430 131

## Beschreibung

Die Erfindung betrifft ein Verfahren gemäß dem Oberbegriff des Anspruchs 1 oder des Anspruch 2.

Zur Erzeugung von chrom- oder chromnickelhaltigen Edelstählen sind mehrstufige Prozesse in einer mindestens zwei Gefäße umfassenden Schmelzeinrichtung bekannt. Abhängig von der jeweiligen Verfahrenstechnik wird dabei eine Entkohlung bis zu Kohlenstoffgehalten von unterhalb 0,3% durchgeführt. Stets ist ein hoher Energieaufwand erforderlich und Temperaturverluste sind unvermeidlich.

Ein solches Verfahren ist aus der DE 196 21 143 bekannt. Das hier beschriebene Verfahren wird in einer Schmelzeinrichtung durchgeführt, die mindestens zwei Gefäße umfasst. Beide Gefäße werden parallel betrieben, wobei in jedem Gefäß wechselweise entweder Elektroden zum Einschmelzen der Charge oder Blaslanzen zum Aufblasen und/oder Einblasen von Sauerstoff und Sauerstoffgemischen einsetzbar sind. Die Gefäße dienen also zunächst als Einschmelzund danach als Frischaggregat. Nach dem Blasen wird die Schlacke mit Reduktionsmitteln wie zum Beispiel Ferrosilizium, Aluminium oder Sekundäraluminium bei Zugabe von Schlackenbildnern wie Kalk und Flußspat zur Rückgewinnung von oxidiertem Chrom reduziert und anschließend abgestochen. Der Erfindung liegt die Aufgabe zugrunde, ein solches Verfahren wirtschaftlicher zu machen.

Diese Aufgabe wird durch die im kennzeichnenden Teil von Anspruch 1 oder 2 angegebenen Verfahrensschritte gelöst. Zweckmäßige Ausgestaltungen des Verfahrens sind in den Unteransprüchen enthalten.

Kern der Erfindung ist die reversible Behandlung unreduzierter Konverterschlacke im Elektrolichtbogenofen-Betrieb. In Abkehr zu dem bekannten Verfahren, bei dem die Reduktion der hochchromhaltigen Schlacke und somit Rückgewinnung des metallischen Chroms in einem dem Einschmelzen und Sauerstoffblasen nachgeschalteten und hiervon getrennten Verfahrensschritt durchgeführt wird, wird die Reduktion nunmehr gleichzeitig mit einem erneuten Schmelzvorgang einer neuen Charge unter Beibehalten der Schlacke des vorherigen Blasprozesses im Gefäß durchgeführt. Auf diese Weise wird ein Verfahrensschritt, nämlich das nachgeschaltete Reduzieren der Schlacke, eingespart sowie die chromhaltige Schlacke dem System nicht entzogen. Insgesamt wird dadurch das Verfahren einfacher und wirtschaftlicher.

Im einzelnen werden folgende Schritte durchgeführt:
a) Erhitzen von hochchromhaltiger Schlacke in dem ersten Behandlungsschritt
   zusammen mit dem Einschmelzen der zugegebenen Charge und zwar mit
   mittels elektrischer Energie aus dem Elektrolichtbogen,
b) Reduzieren der hochchromhaltigen Schlacke während des Einschmelzprozesses mit dem Silizium und Kohlenstoff bei günstigen therrnodynamischen Bedingungen des Lichtbogens, nachdem die Schmelze einen-Temperaturwert von einem Minimum von 1.4900C erreicht hat, mit anschließendem Entfernen der Schlacke,
c) Behandeln der Schmelze in demselben Gefäß mit einem Blasprozess, wodurch durch Blasen von Sauerstoff oder Sauerstoffgemischen durch Top-Lanzen, Seitenlanzen, Seitenunterbaddüsen, Seitendüsen, Bodendüsen bzw. Spülsteine, jeweils einzeln oder kombiniert, die Schmelze bis auf einen Kohlenstoffwert < 0,9%, vorzugsweise < 0,4%, entkohlt und auf eine Abstichtemperatur von 1.620 bis 1.7200C erwärmt wird,
d) Durchmischen der Schmelze mit einem Inertgas, das durch Top-Lanzen, Seitenlanzen, Seitenunterbaddüsen, Seitendüsen, Bodendüsen bzw. Spülsteine, jeweils einzeln oder kombiniert, eingeführt wird,
e) Ein-/Aufblasen von Legierungsmitteln, Schlackenbildnern, Reduktionsmitteln, metalioxid-metallhaltigen Stäuben oder Gemischen durch Top-Lanzen, Seitenlanzen, Seitenunterbaddüsen, Seitendüsen, Bodendüsen bzw. Spülsteine, jeweils einzeln oder kombiniert,
f) anschließendes Abstechen der Schmelze, wobei die unreduzierte hochchromhaltige Schlacke des Blasprozesses im Behandlungsgefäß verbleibt und im erneuten Zyklus des Elektrolichtbogen Einschmelzprozesses gemäß Schritt a) reduziert wird.

Das vorgeschlagene Verfahren kann grundsätzlich in einem einzigen metallurgischen Gefäß ablaufen. Zur Beschleunigung der Abstichzeiten wird nach Anspruch 2 vorgeschlagen, daß Verfahren in einer Schmelzeinrichtung mit zwei, wechselweise betriebenen, metallurgischen Gefäßen durchzuführen. Dann wird parallel neben dem entkohlenden Verblasen der Charge in dem ersten Behandlungsgefäß der Schmelzprozess einer zweiten Charge einschließlich dem Reduktionsprozess der Schlacke in dem zweiten Behandlungsgefäß durchgeführt.

Der Schmelzvorgang kann auch auf anderem Wege als elektrisch mittels Lichtbögen durchgeführt werden, wobei darauf zu achten ist, daß die günstigen thermodynamischen Bedingungen zur Reduktion der Schlacke erhalten bleiben.

Vorzugsweise wird das Blasen von Sauerstoff oder Sauerstoffgemischen in Form von Aufblasen und/oder Seitenblasen durchgeführt. Zwecks besserer Durchmischung und Homogenisierung der Schmelze können gleichzeitig zum Sauerstoffblasprozess Inertgase eingeblasen werden.

Die Schmelze wird bei einer Blaszeit des Sauerstoffs von 20 bis 40 min auf einen Endkohlenstoffgehalt von < 0,9 %, vorzugsweise von < 0,4%, entkohlt.

Während des Sauerstoffblasens werden Kühlmittel zugegeben, beispielsweise in Form von Ni, FeNi, Ferrochrom, Schrott sowie anderen eisenhaltigen metallischen Rohstoffen wie Roheisenmasseln, DRI oder Legierungsmitteln, um die Zieltemperatur zu erreichen.

Nach einem bevorzugten Verfahrensschritt wird der Blasprozess bei einem Kohlenstoffgehalt von gleich oder weniger als 0,9%, vorzugsweise gleich oder weniger als 0,4%, und einer Temperatur von über 1.680'C beendet und die Metallschmelze in eine Pfanne abgestochen. Erfindungsgemäß bleibt die Schlacke im Gefäß, um dort anschließend während des erneuten Einschmelzvorgangs reduziert zu werden. Hiervon getrennt wird im weiteren Behandlungsablauf die Metallschmelze auf den gewünschten Endkohlenstoffgehalt von < 0,1% mittels einer sekundärmetallurgischen Behandlung, vorzugsweise Vakuumentgasung, gebracht. Dies hat auch den Vorteil, dass das Feuerfest-Material des Gefäßes, das bei einem Blasprozess bis zu niedrigen Kohlenstoffgehalten sehr hoch belastet wird, geschont werden kann.

Erfindungsgemäß wird die hochchromhaltige Schlacke mit dem Silizium- bzw. Kohlenstoff aus silizium- bzw. kohlenstoffhaltigen Legierungsträgem in der Charge reduziert. Nach einer besonders bevorzugten Verfahrensvariante wird vorgeschlagen, dass zusätzlich Kohlenstoff und ggf. Silizium zugegeben werden. Das in der hochchromhaltigen Schlacke enthaltende Chromoxid wird durch den Kohlenstoff und das Silizium direkt zu metallischem Chrom reduziert.

Während des Einschmelzens der Charge werden durch Top-Lanzen, Seitenunterbaddüsen, Seitendüsen, Bodendüsen bzw. Spülsteine, jeweils einzeln oder kombiniert, Sauerstoff oder Sauerstoffgemische zur verbesserten Siliziumund Kohlenstoffoxidation zugegeben.

Weitere Einzelheiten und Vorteile der Erfindung ergeben sich aus der nachfolgenden Beschreibung, in der die in der Figur dargestellte Ausführungsform einer Schmelzvorrichtung, hier mit zwei metallurgischen Gefäßen, für das erfindungsgemäße Verfahren näher erläutert wird. Dabei sind neben den oben aufgeführten Kombinationen von Merkmalen auch Merkmale alleine oder in anderen Kombinationen erfindungswesentlich. Hierbei zeigt die einzige Figur die Seitenansicht einer Schmelzeinrichtung mit zwei Behandlungsgefäßen.

Die Schmelzeinrichtung 1 besteht aus zwei Behandlungsgefäßen 2, 3, in denen wechselweise ein Elektrolichtbogenofenprozess (1) und ein Blasprozess (11) betrieben werden. Im linken Behandlungsgefäß 2 ist der Betriebszustand des Einschmelzens mittels elektrischer Lichtbögen, in dem rechten Behandlungsgefäß 3 der Betriebszustand des Frischens bzw. Sauerstoffblasens zur Verminderung des Kohlenstoffgehaltes der Schmelze dargestellt.

Zum Sauerstoffeinblasen ist eine Lanze 4 an einem Lanzentragarm 5 befestigt, die koaxial zur Gefäßhauptachse durch einen Abgaskrümmer 6 und die Dekkelherzöffnung 7 eines verschwenkten Deckels 8 des rechten Behandlungsgefäßes 3 in den Innenraum des Gefäßoberteils 9 geführt ist. Die Mündung 10 des Abgaskrümmers 6 lehnt sich an die Deckelherzöffnung 7 des Deckels 8 an. Das Oberteil 9 und das Unterteil 11 bilden zusammen das Ofengefäß 3. Der Abgaskrümmer 6 ist über eine Drehvorrichtung 12 zu dem benachbarten Behandlungsgefäß 2 verschwenkbar. Das Unterteil 11 weist eine Abstichöffnung 13, hier den Bodenabstich, für die Metallschmelze auf, während die chromhaltige Schlacke im Gefäß verbleibt.

Im Boden bzw. in der Wand des Gefäßes befinden sich jeweils einzeln oder kombiniert Bodendüsen 22, Spülsteine, Seitenunterbaddüsen, Seitendüsen 20 oder/und Seitenlanzen 21, durch die Sauerstoff-, Inertgas- bzw. Gasgemische geblasen werden.

Das links dargestellte Behandlungsgefäß 2 weist einen verschwenkbaren Elektrodenarm 14 auf, an dem im vorliegenden Fall drei Elektroden 15a,b,c, befestigt sind, die durch das Deckelherz 16 des linken Behandlungsgefäßes 2, welches die Deckelherzöffnung 17 verschließt, geführt sind.

Nachdem in einem Behandlungsgefäß die Metallschmelze 18 über die Abstichöffnung 13 abgestochen ist, wird ein emeuter Schmelzvorgang begonnen. Die abgestochene Schmelze wird einer Stahlgießanlage oder einer sekundärmetallurgischen Behandlungsanlage (nicht gezeigt) zugeführt. Auf die nicht abgestochene und im Gefäß verbleibende Schlacke 19 wird chargiert, wobei die Charge insbesondere kohlenstoff- und siliziumhaltige Rohstoffe enthält, und der gesamte Inhalt wird anschließend eingeschmolzen. Während des Einschmelzprozesses wird die hochchromhaltige Schlacke reduziert, nachdem die Schmelze einen Temperaturwert von einem Minimum von 1.490'C erreicht hat. Nach Erreichen eines Temperaturwertes von vorzugsweise einem Minimum von 1.550'C wird die Schlacke entfernt und die Schmelze einem Blasprozess unterzogen, wodurch die Schmelze bis auf einen Kohlenstoffwert < 0,9%, vorzugsweise < 0,4%, entkohlt und auf eine Abstichtemperatur von 1.620 bis 1.7200C erwärmt wird. Hierzu werden der Elektrodenarm 14 ausgeschwenkt und die Sauerstoff-Lanze 4 eingeschwenkt. Anschließend wird nur die Metallschmelze, abgestochen. Die Lanze 4 wird herausgefahren und der Vorgang beginnt von neuem. In dem benachbarten Behandlungsgefäß läuft dieser Vorgang jeweils zeitlich versetzt ab.

## Patentansprüche

1. Verfahren zur Erzeugung nichtrostender Stähle, insbesondere chromundchromnickelhaltiger Stähle, in einer ein metallurgisches Gefäß aufweisenden Schmelzeinrichtung zur Versorgung einer Stahlgießanlage, wobei in dem Gefäß ein Elektrolichtbogenofenprozess und ein Blasprozess betrieben wird, und wobei in einem ersten dieser Behandlungsschritte, in dem der Elektrolichtbogeneinschmelzprozess durchgeführt wird, eine Charge, im wesentlichen bestehend aus festem und/oder flüssigen Roheisen und Rohstoffen, insbesondere aus Schrott und teilweise Kohlenstoff- und Silizium enthaltenden Legierungsträgern, eingeschmolzen wird, und die Schmelze anschließend gefrischt wird,
**gekennzeichnet durch**,
reversive Behandlung unreduzierter Schlacke nach dem Blasprozeß im Elektrolichtbogenofen-Betrieb mit den folgenden Schritten:
a) Erhitzen von hochchromhaltiger Schlacke in dem ersten Behandlungsschritt zusammen mit dem Einschmelzen der zugegebenen Charge,
b) Reduzieren der hochchromhaltigen Schlacke während des Ein schmelzprozesses mit dem Silizium und Kohlenstoff bei günstigen thermodynamischen Bedingungen des Lichtbogens, nachdem die Schmelze einen Temperaturwert von einem Minimum von 1.490°C erreicht hat, mit nachfolgedem Entfernen der Schlacke,
c) Behandeln der Schmelze in demselben Gefäß mit einem Blasprozess, wodurch **durch** Blasen von Sauerstoff oder Sauerstoffgemischen **durch** Top-Lanzen, Seitenlanzen, Seitenunterbaddüsen, Seitendüsen, Bodendüsen bzw. Spülsteine, jeweils einzeln oder kombiniert, die Schmelze bis auf einen Kohlenstoffwert < 0,9% entkohlt und auf eine Abstichtemperatur von 1.620 bis 1.720°C erwärmt wird,
d) Durchmischen der Schmelze mit einem Inertgas, das **durch** Top-Lanzen, Seitenlanzen, Seitenunterbaddüsen, Seitendüsen, Bodendüsen bzw. Spülsteine, jeweils einzeln oder kombiniert, eingeführt wird,
e) Ein-/Aufblasen von Legierungsmitteln, Schlackenbildnern, Reduktionsmitteln, metalloxid-metallhaltigen Stäuben oder Gemischen **durch** Top-Lanzen, Seitenlanzen, Seitenunterbaddüsen, Seitendüsen, Bodendüsen bzw. Spülsteine, jeweils einzeln oder kombiniert,
f) anschließendes Abstechen der Schmelze, wobei die unreduzierte hochchromhaltige Schlacke des Blasprozesses im Behandlungsgefäß verbleibt und im erneuten Zyklus des Elektrolichtbogen-Einschmelzprozesses gemäß Schritt a) reduziert wird.

2. Verfahren zur Erzeugung nichtrostender Stähle, insbesondere chromund chromnickelhaltiger Stähle, in einer mindestens zwei Gefäße (2, 3) aufweisenden Schmelzeinrichtung (1) zur Versorgung einer Stahlgießanlage, wobei in beiden Gefäßen (2, 3) wechselweise ein Elektrolichtbogenofenprozess (1) und ein Blasprozess (11) betrieben wird, und wobei in einem ersten dieser Behandlungsschritte, in dem der Elektrolichtbogeneinschmelzprozess (1) durchgeführt wird, eine Charge, im wesentlichen bestehend aus festem und/oder flüssigen Roheisen und Rohstoffen, insbesondere aus Schrott und teilweise Kohlenstoff- und Silizium enthaltenden Legierungsträgern, eingeschmolzen wird, und die Schmelze gefrischt wird, und wobei zugleich neben dem entkohlenden Verblasen der Charge in dem ersten Behandlungsgefäß (2) der Schmelzprozess einer zweiten Charge in dem zweiten Behandlungsgefäß (3) durchgeführt wird,
**gekennzeichnet durch,**
reversive Behandlung unreduzierter Schlacke (19) nach dem Blasprozeß im
Elektrolichtbogenofen-Betrieb mit den folgenden Schritten
a) Erhitzen von hochchromhaltiger Schlacke (19) in dem ersten Be handlungsschritt zusammen mit dem Einschmelzen der zugegebenen Charge,
b) Reduzieren der hochchromhaltigen Schlacke während des Einschmelzprozesses mit dem Silizium und Kohlenstoff bei günstigen thermodynamischen Bedingungen des Lichtbogens, nachdem die Schmelze einen Temperaturwert von einem Minimum von 1.490°C erreicht hat, mit nachfolgedem Entfernen der Schlacke,
c) Behandeln der Schmelze in demselben Gefäß mit einem Blasprozess, wodurch **durch** Blasen von Sauerstoff oder Sauerstoffgemischen **durch** Top-Lanzen, Seitenlanzen, Seitenunterbaddüsen, Seitendüsen, Bodendüsen bzw. Spülsteine, jeweils einzeln oder kombiniert, die Schmelze bis auf einen Kohlenstoffwert < 0,9% entkohlt und auf eine Abstichtemperatur von 1.620 bis 1.720°C erwärmt wird,
d) Durchmischen der Schmelze mit einem Inertgas, das **durch** Top-Lanzen, Seitenlanzen, Seitenunterbaddüsen, Seitendüsen, Bodendüsen bzw. Spülsteine, jeweils einzeln oder kombiniert, eingeführt wird,
e) Ein-/Aufblasen von Legierungsmitteln, Schlackenbildnem, Reduktionsmitteln, metalloxid-metallhaltigen Stäuben oder Gemischen **durch** Top-Lanzen, Seitenlanzen, Seitenunterbaddüsen, Seitendüsen, Bodendüsen bzw. Spülsteine, jeweils einzeln oder kombiniert,
f) anschließendes Abstechen der Schmelze (18), wobei die unreduzierte hochchromhaltige Schlacke (19) des Blasprozesses im Behandlungsgefäß verbleibt und im erneuten Zyklus des Elektrolichtbogen-Einschmelzprozesses gemäß Schritt a) reduziert wird, und
g) wobei zugleich neben dem entkohlenden Verblasen der Charge in dem ersten Behandlungsgefäß der Schmelzprozess einer zweiten Charge einschließlich Reduktionsprozess der Schlacke in dem zweiten Behandlungsgefäß durchgeführt wird.

3. Verfahren nach Anspruch 1 oder 2,
**dadurch gekennzeichnet,**
**dass** das Blasen von Sauerstoff oder Sauerstoffgemischen durch Top-Lanzen, Seitenlanzen, Seitenunterbaddüsen, Seitendüsen, Bodendüsen bzw. Spülsteine, jeweils einzeln oder kombiniert, in Form von Aufblasen und/oder Einblasen durchgeführt wird.

4. Verfahren nach einem der Ansprüche 1, 2 oder 3,
**dadurch gekennzeichnet,**
**dass** zwecks der Durchmischung und Homogenisierung der Schmelze gleichzeitig zum Sauerstoffblasprozess die Inertgase durch Top-Lanzen, Seitenlanzen, Seitenunterbaddüsen, Seitendüsen, Bodendüsen bzw. Spülsteine, jeweils einzeln oder kombiniert, eingeblasen werden.

5. Verfahren nach einem der Ansprüche 1 bis 4,
**dadurch gekennzeichnet,**
**dass** bei einer Blaszeit des Sauerstoffs von 20 bis 40 min die Schmelze auf einen Endkohlenstoffgehalt von < 0,9 % entkohlt wird.

6. Verfahren nach einem der Ansprüche 1 bis 5,
**dadurch gekennzeichnet,**
**dass** während des Sauerstoffblasens Kühlmittel zugegeben werden.

7. Verfahren nach einem der Ansprüche 1 bis 6,
**dadurch gekennzeichnet,**
**dass** der Blasprozess bei einem Kohlenstoffgehalt von < 0,9% und einer Temperatur von über 1.680°C beendet wird, dass die Metallschmelze (18) in eine Pfanne entleert wird und die Schlacke (19) im Gefäß verbleibt, und dass im weiteren Behandlungsablauf die Metallschmelze auf den gewünschten Endkohlenstoffgehalt < 0, 1 % mittels einer sekundärmetallurgischen Behandlung, vorzugsweise Vakuumentgasung, gebracht wird.

8. Verfahren nach einem der Ansprüche 1 bis 7,
**dadurch gekennzeichnet,**
**dass** zusätzlich Kohlenstoff und und/oder Silizium bzw. andere Reduktionsmittel zugegeben werden.

9. Verfahren nach einem der Ansprüche 1 bis 8,
**dadurch gekennzeichnet,**
**dass** das in der hochchromhaltigen Schlacke (19) enthaltende Chromoxid und andere Metalloxide durch den Kohlenstoff und das Silizium direkt zu metallischem Chrom bzw. anderen Metallen reduziert werden.

10. Verfahren nach einem der Ansprüche 1 bis 9,
**dadurch gekennzeichnet,**
**dass** während des Einschmelzens der Charge durch Top-Lanzen, Seitenlanzen, Seitenunterbaddüsen, Seitendüsen, Bodendüsen bzw. Spülsteine, jeweils einzeln oder kombiniert, Sauerstoff zur Silizium- und Kohlenstoffoxidation zugegeben wird.

## Claims

1. Method of producing stainless steels, particularly steels containing chromium and chromium-nickel, in melting equipment, which comprises a metallurgical vessel, for supplying a steel casting plant, wherein operation is with an electric arc furnace process and a blowing process in the vessel, and wherein in a first of these treatment steps, in which the electric arc melting-down process is carried out, a charge substantially consisting of solid and/or liquid pig iron and raw substances, particularly of scrap and of alloy carriers partly containing carbon and silicon is melted down and the melt is subsequently freshened, **characterised by** reversive treatment of unreduced slag after the blowing process in the electric arc furnace operation by the following steps:
a) heating of slag with a high chromium content in the first treatment step together with melting down of the added charge,
b) reducing the slag with high chromium content during the melting-down process by the silicon and carbon at favourable thermodynamic conditions of the arc, after the melt has reached a temperature value of a minimum of 1,490° C, with subsequent removal of the slag,
c) treatment of the melt in the same vessel by a blowing process, whereby by blowing oxygen or oxygen mixtures through top lances, side lances, side under-bath nozzles, side nozzles, base nozzles or washing blocks, respectively individually or in combination, the melt is decarbonised to a carbon value of less than 0.9% and heated to a tapping temperature of 1,620 to 1,720° C,
d) thorough mixing of the melt with an inert gas which is introduced through top lances, side lances, side under-bath nozzles, side nozzles, base nozzles or washing blocks respectively individually or in combination,
e) blowing in or blowing on of alloying media, slag formers, reducing agents, powders, which contain metal oxide or metal, or mixtures through top lances, side lances, side under-bath nozzles, side nozzles, base nozzles or washing blocks respectively individually or in combination, and
f) subsequent tapping of the melt, wherein the unreduced slag, which has a high chromium content, of the blowing process remains in the treatment vessel and is reduced in the repeated cycle of the electric arc melting-down process according to step a).

2. Method of producing stainless steels, particularly steels containing chromium and chromium-nickel, in melting equipment (1), which comprises at least two vessels (2, 3), for supplying a steel casting plant, wherein operation is with an electric arc furnace process (1) and a blowing process (11) in alternation in the two vessels (2, 3), and wherein in a first of these treatment steps, in which the electric arc melting-down process (1) is carried out, a charge substantially consisting of solid and/or liquid pig iron and raw substances, particularly of scrap and of alloy carriers partly containing carbon and silicon, is melted down, and the melt is freshened, and wherein at the same time apart from the decarbonising blowing of the charge in the first treatment vessel (2) the melting process of a second charge in the second treatment vessel (3) is carried out, **characterised by** reversive treatment of unreduced slag (19) after the blowing process in the electric arc furnace operation by the following steps:
a) heating of slag (19) with a high chromium content in the first treatment step together with melting down of the added charge,
b) reducing the slag with high chromium content during the melting-down process by the silicon and carbon at favourable thermodynamic conditions of the arc, after the melt has reached a temperature value of a minimum of 1,490° C, with subsequent removal of the slag,
c) treatment of the melt in the same vessel by a blowing process, whereby by blowing oxygen or oxygen mixtures through top lances, side lances, side under-bath nozzles, side nozzles, base nozzles or washing blocks, respectively individually or in combination, the melt is decarbonised to a carbon value of less than 0.9% and heated to a tapping temperature of 1,620 to 1,720° C,
d) thorough mixing of the melt with an inert gas which is introduced through top lances, side lances, side under-bath nozzles, side nozzles, base nozzles or washing blocks respectively individually or in combination,
e) blowing in or blowing on of alloying media, slag formers, reducing agents, powders, which contain metal oxide or metal, or mixtures through top lances, side lances, side under-bath nozzles, side nozzles, base nozzles or washing blocks respectively individually or in combination,
f) subsequent tapping of the melt (18), wherein the unreduced slag (19), which has a high chromium content, of the blowing process remains in the treatment vessel and is reduced in the repeated cycle of the electric arc melting-down process according to step a), and
g) wherein at the same time apart from the decarbonising blowing of the charge in the first treatment vessel the melting process of a second charge inclusive of reduction process of the slag is carried out in the second treatment vessel.

3. Method according to claim 1 or 2, **characterised in that** the blowing of oxygen or oxygen mixtures is carried out through top lances, side lances, side under-bath nozzles, side nozzles, base nozzles or washing blocks, respectively individually or in combination, in the form of blowing onto and/or blowing into.

4. Method according to one of claims 1, 2 and 3, **characterised in that** for the purpose of thorough mixing and homogenisation of the melt the inert gases are blown in through top lances, side lances, side under-bath nozzles, side nozzles, base nozzles or washing blocks, respectively individually or in combination, simultaneously with the oxygen blowing process.

5. Method according to one of claims 1 to 4, **characterised in that** in the case of a blowing time of the oxygen of 20 to 40 minutes the melt is decarbonised to a final carbon content of less than 0.9%.

6. Method according to one of claims 1 to 5, **characterised in that** coolant is added during the oxygen blowing.

7. Method according to one of claims 1 to 6, **characterised in that** the blowing process is concluded at a carbon content of less than 0.9% and a temperature of above 1,680° C, that the metal melt (18) is emptied into a ladle and the slag (19) remains in the vessel, and that in the further course of treatment the metal melt is brought to the desired final carbon content of less than 0.1% by means of a secondary metallurgical treatment, preferably vacuum degasification.

8. Method according to one of claims 1 to 7, **characterised in that** additional carbon and/or silicon or other reducing agents are added.

9. Method according to one of claims 1 to 8, **characterised in that** the chromium oxide and other metal oxides contained in the slag (19) with high chromium content are reduced by the carbon and the silicon directly to metallic chromium or other metals.

10. Method according to one of claims 1 to 9, **characterised in that**, during the melting down of the charge, oxygen for silicon and carbon oxidation are added through top lances, side lances, side under-bath nozzles, side nozzles, base nozzles or washing blocks respectively individually or in combination.

## Revendications

1. Procédé pour produire des aciers inoxydables, en particulier des aciers contenant du chrome et du chrome-nickel, dans une installation de fusion présentant un récipient métallurgique, destinée à alimenter une installation de coulée d'acier, en réalisant dans le récipient un processus de four à arc électrique et un processus de soufflage, en fondant, dans une première de ces étapes de traitement, au cours de laquelle on réalise le processus de fusion par arc électrique, une charge essentiellement constituée de fonte brute et de matières premières solides et/ou liquides, en particulier de mitrailles et en partie de supports d'alliage contenant du carbone et du silicium, puis on affine la masse fondue,
**caractérisé par** un traitement inverse des scories non réduites après le processus de soufflage lors du fonctionnement en four à arc électrique, présentant les étapes suivantes :
a) chauffage des scories contenant une haute teneur en chrome dans la première étape de traitement, simultanément avec la fusion de la charge introduite,
b) réduction des scories à haute teneur en chrome pendant le processus de fusion avec le silicium et le carbone dans des conditions thermodynamiques favorables de l'arc électrique, après que la masse fondue a atteint une température d'au minimum 1490°C, avec évacuation consécutive des scories,
c) traitement de la masse fondue dans le même récipient par un processus de soufflage, la masse fondue étant décarburée à une teneur en carbone <0,9% par soufflage d'oxygène ou de mélanges d'oxygène via des lances de tête, latérales, des gicleurs latéraux sous le niveau du bain, des gicleurs latéraux, des gicleurs de fond ou des coulisseaux de rinçage, seuls ou en combinaison, et chauffée à une température de percée de 1620 à 1720°C,
d) mélange de la masse fondue avec un gaz inerte, introduit via des lances de tête, latérales, des gicleurs latéraux sous le niveau du bain, des gicleurs latéraux, des gicleurs de fond ou des coulisseaux de rinçage, seuls ou en combinaison,
e) injection/insufflage d'agents d'alliage, d'agents de formation de scories, d'agents de réduction, de poussières ou de mélanges contenant des oxydes métalliques-des métaux, via des lances de tête, latérales, des gicleurs latéraux sous le niveau du bain, des gicleurs latéraux, des gicleurs de fond ou des coulisseaux de rinçage, seuls ou en combinaison,
f) percée consécutive de la masse fondue, les scories non réduites à haute teneur en chrome du processus de soufflage restant dans le récipient de traitement et étant réduites dans un nouveau cycle de processus de fusion par arc électrique selon l'étape a).

2. Procédé pour produire des aciers inoxydables, en particulier des aciers contenant du chrome et du chrome-nickel, dans un dispositif de fusion (1) présentant au moins deux récipients (2, 3) pour alimenter une installation de coulée d'acier, en réalisant alternativement dans les deux récipients (2, 3) un processus de four à arc électrique (1) et un processus de soufflage (11) et en fondant, dans une première de ces étapes de traitement, au cours de laquelle on réalise le processus de fusion par arc électrique (1), une charge essentiellement constituée de fonte brute et de matières premières solides et/ou liquides, en particulier de mitrailles et en partie de supports d'alliage contenant du carbone et du silicium, puis en affinant la masse fondue, en réalisant également, en plus du soufflage de décarburation de la charge dans le premier récipient de traitement (2), le processus de fusion d'une deuxième charge dans le deuxième récipient de traitement (3),
**caractérisé par** un traitement inverse des scories (19) non réduites après le processus de soufflage lors du fonctionnement en four à arc électrique, présentant les étapes suivantes :
a) chauffage des scories (19) contenant une haute teneur en chrome dans la première étape de traitement, simultanément avec la fusion de la charge introduite,
b) réduction des scories à haute teneur en chrome pendant le processus de fusion avec le silicium et le carbone dans des conditions thermodynamiques favorables de l'arc électrique, après que la masse fondue a atteint une température d'au minimum 1490°C, avec évacuation consécutive des scories,
c) traitement de la masse fondue dans le même récipient par un processus de soufflage, la masse fondue étant décarburée à une teneur en carbone <0,9% par soufflage d'oxygène ou de mélanges d'oxygène via des lances de tête, latérales, des gicleurs latéraux sous le niveau du bain, des gicleurs latéraux, des gicleurs de fond ou des coulisseaux de rinçage, seuls ou en combinaison, et chauffée à une température de percée de 1620 à 1720°C,
d) mélange de la masse fondue avec un gaz inerte, introduit via des lances de tête, latérales, des gicleurs latéraux sous le niveau du bain, des gicleurs latéraux, des gicleurs de fond ou des coulisseaux de rinçage, seuls ou en combinaison,
e) injection/insufflation d'agents d'alliage, d'agents de formation de scories, d'agents de réduction, de poussières ou de mélanges contenant des oxydes métalliques-des métaux, via des lances de tête, latérales, des gicleurs latéraux sous le niveau du bain, des gicleurs latéraux, des gicleurs de fond ou des coulisseaux de rinçage, seuls ou en combinaison,
f) percée consécutive de la masse fondue (18), les scories (19) non réduites à haute teneur en chrome du processus de soufflage restant dans le récipient de traitement et étant réduites dans un nouveau cycle de processus de fusion par arc électrique selon l'étape a) et
g) en réalisant également, en plus du soufflage de décarburation de la charge dans le premier récipient de traitement, le processus de fusion d'une deuxième charge, y compris le processus de réduction des scories dans le deuxième récipient de traitement.

3. Procédé selon la revendication 1 ou 2, **caractérisé en ce que** le soufflage d'oxygène ou de mélanges d'oxygène est réalisé par des lances de tête, latérales, des gicleurs latéraux sous le niveau du bain, des gicleurs latéraux, des gicleurs de fond ou des coulisseaux de rinçage, seuls ou en combinaison, sous forme d'une insufflation ou d'une injection.

4. Procédé selon l'une quelconque des revendications 1, 2 ou 3, **caractérisé en ce que** pour mélanger et homogénéiser la masse fondue, on injecte en même temps que le processus de soufflage d'oxygène des gaz inertes via des lances de tête, latérales, des gicleurs latéraux sous le niveau du bain, des gicleurs latéraux, des gicleurs de fond ou des coulisseaux de rinçage, seuls ou en combinaison.

5. Procédé selon l'une quelconque des revendications 1 à 4, **caractérisé en ce qu'**on décarbure la masse fondue à une teneur finale en carbone <0,9% pendant un temps de soufflage de l'oxygène de 20 à 40 minutes.

6. Procédé selon l'une quelconque des revendications 1 à 5, **caractérisé en ce que** des agents de refroidissement sont ajoutés pendant le soufflage de l'oxygène.

7. Procédé selon l'une quelconque des revendications 1 à 6, **caractérisé en ce que** le processus de soufflage est arrêté à une teneur en carbone <0,9% et à une température supérieure à 1680°C, la masse métallique fondue (18) est vidée dans une poche de coulée et les scories (19) restent dans le récipient, et au cours du traitement ultérieur, la masse métallique fondue est amenée à la teneur en carbone souhaitée <0, 1 % au moyen d'un traitement métallurgique secondaire, de préférence un dégazage sous vide.

8. Procédé selon l'une quelconque des revendications 1 à 7, **caractérisé en ce que** du carbone et/ou du silicium ou d'autres agents de réduction sont ajoutés en plus.

9. Procédé selon l'une quelconque des revendications 1 à 8, **caractérisé en ce que** l'oxyde de chrome et d'autres oxydes de métaux contenus dans les scories (19) à haute teneur en chrome sont réduits par le carbone et le silicium, directement en chrome métallique ou d'autres métaux.

10. Procédé selon l'une quelconque des revendications 1 à 9, **caractérisé en ce que**, pendant la fusion de la charge, on introduit de l'oxygène via des lances de tête, latérales, des gicleurs latéraux sous le niveau du bain, des gicleurs latéraux, des gicleurs de fond ou des coulisseaux de rinçage, seuls ou en combinaison, en vue de l'oxydation du silicium et du carbone.
